# FASCICULE DE BREVET EUROPEEN

(11) **EP 1 235 889 B1**
(45) Date de publication et mention de la délivrance du brevet: **23.02.2011**
(21) Numéro de dépôt: 00985382.1
(22) Date de dépôt: 01.12.2000
(51) Int. Cl.: C10J 3/57

(54) **PROCEDE DE GAZEIFICATION DE COMPOSES CARBONES**
VERFAHREN ZUR VERGASUNG VON KOHLENSTOFFHALTIGEN MATERIALIEN
METHOD FOR GASIFYING CARBONACEOUS COMPOUNDS

(30) Priorité: 03.12.1999 FR 9915246
(43) Date de publication de la demande: 04.09.2002
(73) Titulaire: Agriculture Azote et Carbone Organiques, 33290 Le Pian Médoc (FR); Garnier, André, 33290 Le Pian Médoc (FR); Proot, Jacques, Darlington SC 29532 (US)
(72) Inventeur: GARNIER, André, F-33290 Le Pian Médoc (FR); PROOT, Jacques, Darlington SC 29532 (US)
(74) Mandataire: Giraud, Françoise
(86) Numéro de dépôt international: PCT/FR2000/003360
(87) Numéro de publication internationale: WO 2001/040411

(56) Documents cités:
- EP-A- 0 175 207
- FR-A- 2 445 364
- US-A- 4 423 704
- US-A- 5 656 042

## Description

La présente invention concerne un procédé de gazéification de composés du type composés carbonés et plus particulièrement des composés comportant des charges minérales et/ou des contaminants potentiels. La présente invention concerne également une installation pour la mise en oeuvre du procédé.

Un domaine d'application envisagé est notamment celui de la valorisation des résidus de carbochimie ou de pétrochimie et des bois traités. EP-A-0 175 207 décrit un procédé de gazeification de déchets et FR-A-2445364 un procédé, appareil et lance pour la gazeification de matières carbonées solides. Des procèdés de gazéification de composés carbonés sont bien connus et conduisent à différents gaz en fonction des constituants initiaux et des conditions de température dans lesquelles les réactions chimiques ont lieu. Parmi ces réactions on peut citer notamment :

C + O₂ = CO₂

C + ½ O₂ = CO

C + CO₂ = 2 CO

C+H₂O=CO+H₂

CO + H₂O = CO₂ + H₂

Les réactions sont plus ou moins complètes et elles conduisent en général à un mélange de gaz comprenant notamment du dioxyde de carbone et de l'hydrogène.

Le procédé Winkler est bien adapté à la gazéification du charbon et fonctionne en lit fluidisé, permettant de produire un mélange de monoxyde de carbone et d'hydrogène. Cependant, ce procédé est mal adapté aux types de combustible envisagés, en particulier à cause des particules de bois qui s'envolent aisément. On citera également le procédé Lurgi, alimenté par du charbon en grains et travaillant en lit fixe sous pression, mais à basse température, ce qui provoque le dégagement de nombreux composés nocifs qu'il est nécessaire de récupérer en filtrant les gaz dans une colonne de lavage à l'huile.

Par ailleurs, dans ces procédés spécialement conçus pour la production de gaz à partir du charbon, aucun dispositif n'est prévu pour l'inertage des éventuels contaminants ou l'évacuation des charges minérales que pourrait contenir le charbon. Or, les types de combustible envisagés comportent des charges minérales et surtout des contaminants, notamment du chrome et du cuivre, qu'il est indispensable de récupérer et d'inerter.

Un objet de la présente invention est de proposer un procédé de gazéification d'un composé comportant des charges minérales et/ou des contaminants potentiels dans lequel les charges minérales sont évacuées, avec les contaminants qui sont inertes. L'objet de l'invention est défini dans le libellé de la revendication indépendante 1. D'autres aspects optionels de l'invention sont décrits dans les libellés des revendications 2 dépendantes 2 à 17.

Pour atteindre ce but, selon l'invention, le procédé de gazéification de composés, notamment de composés carbonés comportant des charges minérales et/ou des contaminants potentiels, se caractérise en ce qu'il comprend les étapes suivantes :
- on charge au moins lesdits composés dans un bain de scories en fusion et on injecte le comburant dans ledit bain de sorte que le mélange, composés carbonés/comburant, soit sur-stoechiométrique, par quoi une première partie desdits composés est pyrolysée, par quoi une deuxième partie subit une réaction de combustion apte à céder de l'énergie thermique audit bain de scories, et par quoi une troisième partie diffuse dans ledit bain,
- on récupère notamment les gaz issus de la pyrolyse et de la combustion, desdites première et deuxième parties, et,
- on abaisse la température d'au moins une partie de la scorie en fusion de manière à la rendre solide, par quoi on immobilise au moins une portion de ladite troisième partie desdits composés contenant au moins des charges eUou des contaminants potentiels.

Ainsi, une caractéristique du procédé de gazéification réside dans le support que constitue la scorie en fusion, dans laquelle les composés carbonés, susceptibles de comporter des charges minérales et/ou des contaminants potentiels, se décomposent par pyrolyse. Sous l'action de la température, comprise entre 1100°C et 1500°C, les composés carbonés forment de nouvelles espèces chimiques conduisant à un gaz de synthèse, et les contaminants potentiels non volatilisés diffusent dans la scorie en fusion.

Le comburant injecté et les nouvelles espèces chimiques formées constituent un mélange qui, sous l'effet de la température, conduit à une réaction de combustion.

On comprend que la combustion qui est toujours exothermique fournit de l'énergie thermique à la scorie permettant de la maintenir à une certaine température.

Cependant, le but de l'invention est de produire du gaz synthétique et pour ce faire on ajuste la proportion de composés carbonés, c'est-à-dire de combustible, et de comburant pour que le mélange soit sur-stoechiométrique. Ainsi, la quantité de combustible est supérieure à la quantité de comburant susceptible de réagir avec elle et donc une première partie des composés carbonés est pyrolysée pour conduire au gaz de synthèse et une deuxième partie est brûlée et fournit de l'énergie à la scorie.

Les gaz brûlés et les gaz issus de la pyrolyse sont récupérés mais on comprend que ce sont ces derniers qui présentent un intérêt, soit énergétique, soit pour des synthèses diverses.

De plus, afin d'immobiliser les contaminants contenus dans la scorie en fusion, on abaisse la température de ladite scorie en la coulant, puis on la granule. Lorsque le procédé est mis en oeuvre en continu, avantageusement, on abaisse la température d'une partie de la scorie en fusion par prélèvement de ladite partie. Cette opération consiste à couler la scorie soit de façon séquentielle, soit de façon continue.

Afin de rendre la scorie inerte, et surtout de combler la scorie prélevée pour maintenir un niveau constant du bain, de façon avantageuse, on additionne notamment des fondants à la scorie en fusion.

Pour la mise en oeuvre du procédé, lorsque la forme des composés le nécessite, avantageusement on conditionne lesdits composés en éléments solides de manière à charger lesdits éléments à l'aplomb du bain de scories en fusion, par quoi lesdits éléments se déposent à la surface dudit bain et/ou sont incorporés dans celui-ci.

En effet, lorsque l'on introduit des matières volatiles et hétérogènes au-dessus de la scorie en fusion, compte tenu du dégagement gazeux celles-ci sont susceptibles de ne pas directement atteindre la scorie, ou d'être emportées avec les gaz. Pour y pallier, on agglomère lesdits composés entre eux de manière à constituer des éléments solides relativement pesants au regard du dégagement gazeux, par quoi les composés sont directement introduits dans le bain de scorie.

Dans le cas où les composés carbonés sont suffisamment homogènes et secs, préférentiellement, on injecte simultanément lesdits composés et le comburant dans le bain de scorie en fusion.

On peut également, de manière avantageuse, lors des phases de démarrage ou lorsque la quantité d'énergie apportée à la scorie par la combustion des composés carbonés est trop faible, injecter simultanément ledit comburant et un combustible dans ledit bain de scorie en fusion pour produire une réaction de combustion par quoi de l'énergie thermique est cédée audit bain et le maintient à la température voulue.

Toutefois, le but de la présente invention est de récupérer l'énergie contenue dans des composés carbonés, notamment des gaz, et selon une caractéristique particulière on purifie lesdits gaz de manière à obtenir un gaz combustible propre. Ce gaz pourra être brûlé in situ dans une centrale thermique ou cédé à un réseau de distribution avec ou sans cogénération.

Les gaz directement issus de la réaction de combustion et de la pyrolyse sont chauds et selon une autre caractéristique particulière on récupère l'énergie calorifique, notamment desdits gaz, de façon à céder de l'énergie thermique à un fluide caloporteur. En outre, on condense une quatrième partie desdits composés vaporisés par le bain de scories en fusion. En effet, un certain nombre d'éléments contenus dans les composés carbonés ne participent pas aux réactions de pyrolyse ou de combustion et se vaporisent au contact de la scorie. Ces éléments sont isolés au niveau de l'échangeur thermique, puisque ce dernier contribue à la condensation de ladite quatrième partie.

L'objet de la présente invention est mis en oeuvre dans une installation de gazéification de composés, notamment de composés carbonés, comportant des charges minérales et/ou des contaminants potentiels, ladite installation comprenant :
- des moyens pour contenir un bain de scories en fusion ,
- des moyens pour charger au moins lesdits composés dans ledit bain de scories en fusion,
- des moyens pour injecter au moins le comburant dans ledit bain de sorte que le mélange, composés carbonés/comburant, soit sur-stoechiométrique, par quoi une première partie, desdits composés, est pyrolysée, par quoi une deuxième partie subit une réaction de combustion apte à céder de l'énergie thermique audit bain de scories, et par quoi une troisième partie diffuse dans ledit bain,
- des moyens pour récupérer notamment les gaz issus de la pyrolyse et de la combustion desdites première et deuxième parties, et,
- des moyens pour abaisser la température d'au moins une partie de la scorie en fusion de manière à la rendre solide, par quoi on immobilise au moins une portion de ladite troisième partie desdits composés contenant au moins des charges et/ou des contaminants potentiels.

Selon un mode préféré de mise en oeuvre de l'invention, le bain de scories en fusion est contenu dans la partie inférieure d'un four cylindrique vertical comportant au moins une ouverture percée dans la paroi de la partie supérieure dudit four pour charger lesdits composés, et au moins une ouverture percée dans la paroi de la partie inférieure dudit four pour prélever au moins une partie de la scorie en fusion.

On comprend que les composés carbonés sont projetés dans la scorie en fusion depuis le sommet du four, pour être transformés, et qu'il en est de même pour les ajustements de la scorie dont une partie est prélevée. Lorsque les composés carbonés atteignent la scorie en fusion, ils sont transformés en gaz et selon une caractéristique de l'invention, la paroi de la partie supérieure du four vertical est percée d'un orifice destiné à collecter au moins les gaz issus de la pyrolyse et de la combustion desdites première et deuxième parties et ladite installation comprend en outre des moyens de lavage reliés audit orifice pour purifier lesdits gaz.

Lorsqu'ils quittent le four les gaz possèdent une énergie importante puisqu'ils atteignent une température sensiblement supérieure à 1100°C. Afin d'améliorer globalement le rendement de l'installation, un échangeur thermique et des chambres de dépôt sont interposés entre le four et les moyens de lavage de manière à récupérer au moins partiellement l'énergie calorifique desdits produits et à récupérer une quatrième partie des composés vaporisés dans le four sous forme condensée.

Les gaz s'échappent par l'orifice percé dans la partie supérieure et traversent l'ensemble des dispositifs, jusqu'à l'obtention du gaz propre. Pour éviter que les gaz s'échappent par l'ouverture destinée au chargement, on prévoit de manière avantageuse que les moyens pour charger lesdits composés comprennent une vis sans fin, débouchant à l'aplomb du bain de scories en fusion, munie de moyens chauffants, par quoi les composés peuvent être agglomérés entre eux par fusion d'au moins un des desdits composés. On comprend que la vis sans fin fixée sur l'ouverture destinée au chargement permet d'isoler l'enceinte du four lorsqu'elle est en fonctionnement et qu'elle contient des composés carbonés. Le fait que certains composés soient rendus pâteux et agglomèrent l'ensemble des autres composés contribue à l'imperméabilité de l'ouverture de chargement vis-à-vis de la masse gazeuse.

Cette masse gazeuse provient essentiellement de la décomposition des produits carbonés, qui est induite indirectement par la chaleur que procure la combustion d'une partie de ces produits, laquelle combustion nécessite un comburant.

Selon un mode particulier de réalisation, les moyens pour injecter le comburant dans la scorie en fusion comprennent une lance qui peut traverser la paroi de la partie supérieure du four pour plonger dans le bain de scorie en fusion et dans laquelle le comburant est sous pression.

Selon l'invention les moyens pour injecter le comburant dans la scorie en fusion comprennent une lance qui peut traverser la paroi de la partie inférieure du four pour déboucher dans le bain de scorie en fusion et dans laquelle le comburant est sous pression.

Dans ces deux modes de réalisation de l'invention, l'extrémité de la lance est immergée dans la scorie, et le comburant sous pression diffuse dans cette dernière pour venir réagir avec le combustible.

Dans le cas du dernier mode particulier de réalisation, de façon avantageuse, l'ouverture percée dans la paroi de la partie inférieure dudit four débouche dans un réservoir contigu audit four, ouvert dans sa partie supérieure, dont les rebords atteignent au moins le niveau moyen du bain de scorie en fusion contenu dans la partie inférieure dudit four et ladite lance est introduite dans ladite partie supérieure ouverte et traverse la paroi commune de la partie inférieure du four et dudit réservoir pour déboucher dans le bain de scorie en fusion. Ces dispositions permettent notamment de surmonter les difficultés que présente l'étanchéité du passage de la lance dans la paroi dudit four.

En outre ledit réservoir permet de couler plus aisément la scorie, notamment dans le cadre d'un processus continu, puisqu'il suffit de ménager une saignée dans le rebord du réservoir dans le prolongement du niveau du bain de scorie en fusion. Ainsi, chaque ajustement de la scorie provoque une augmentation de la hauteur du niveau et par conséquent l'écoulement d'une partie de la scorie en fusion.

D'autres particularités et avantages de l'invention ressortiront à la lecture de la description faite ci-après, à titre indicatif mais non limitatif, en référence aux dessins annexés sur lesquels :
- la Figure 1 est une vue schématique générale d'une installation de gazéification pour la mise en oeuvre du procédé conforme à l'invention,
- la Figure 2 est une vue en coupe verticale simplifié du four selon un mode de réalisation particulier de l'installation,
- la Figure 3 est une vue en coupe schématique selon le plan III-III de la Figure 2 ; et
- la Figure 4 est une vue en coupe schématique selon le plan IV-IV de la Figure 2.

En se référent tout d'abord à la Figure 1, on va décrire une installation générale pour la mise en oeuvre du procédé de gazéification conformément à l'invention.

Le réacteur 2, dénommé four, est l'élément essentiel de l'installation, puisque c'est en son sein que l'ensemble des transformations selon l'invention ont lieu.

Le four 2 est réalisé en matériau réfractaire et il forme un cylindre vertical dont la hauteur est supérieure au diamètre. Le diamètre d'un tel four est fixé en fonction des quantités de composés carbonés que l'on souhaite transformer, mais il est de préférence compris entre deux et quatre mètres, ce qui permet d'optimiser le rendement global.

Dans la partie inférieure du four 2 on dépose une scorie 4 qui est chauffée dans une première phase au moyen d'une lance 6 à l'extrémité de laquelle brûlent un combustible et un comburant, injectés sous pression. L'extrémité de la lance est plongée dans la scorie et provoque sa fusion, de sorte que la scorie en fusion constitue un bain dont la température peut être comprise entre 1100°C et 1500°C.

Dans ce mode de réalisation, la lance traverse la paroi de la partie supérieure 8 du four 2 et elle est mobile selon l'axe du four de sorte que la flamme peut être immergée dans la scorie. Les combustibles susceptibles d'être utilisés sont de préférence du gaz ou du fioul et le comburant est généralement l'air pur ou de l'air enrichi en oxygène.

Dans une deuxième phase, c'est-à-dire en fonctionnement normal, l'énergie thermique est fournie à la scorie 4 par la combustion ménagée des composés carbonés 10 qui surnagent dans le bain de scorie. Ces composés sont chargés depuis une trémie 12 sur le bain de scorie 4 au moyen de la vis sans fin 14.

Les composés carbonés susceptibles d'être transformés dans le four 2 sont essentiellement du bois et des hydrocarbures. Les bois utilisés en tant que support de lignes électriques à basse tension ou de lignes téléphoniques sont généralement traités avec des sels hydrosolubles, par exemple des solutions d'oxydes de cuivre, de chrome, et d'arsenic, tandis que les traverses de chemin de fer sont traités à la créosote. Ces bois ainsi que les bois traités avec les mêmes substances sont difficiles à recycler et le procédé de gazéification selon l'invention permet de détruire, ou de récupérer et inerter, les contaminants nocifs qu'ils contiennent.

Le bois est conditionné en fragments dont la partie fine est agglomérées avec des résidus de carbochimie ou de pétrochimie. Les schistes bitumineux sont également utilisables dans ce procédé de gazéification.

Le bois sous forme de copeaux et de sciures, est introduit dans la trémie 12 avec les résidus de carbochimie ou de pétrochimie formant un mélange, ladite trémie 12 se prolongeant par la vis sans fin 14 qui débouche dans une ouverture 16 percée dans la paroi de la partie supérieure 8 du four 2. La vis sans fin 14 est hermétiquement reliée au four 2 et elle est munie d'un système de chauffage qui l'entoure de sorte que, lorsque ledit mélange la traverse, les résidus se ramollissent et forment avec les copeaux et sciures des portions homogènes assimilables à des éléments solides.

Lorsque ces éléments solides se trouvent à l'aplomb de l'ouverture 16 ils chutent dans le four 2 et se déposent à la surface du bain de scorie 4 en fusion.

Dans le cas ou les composés carbonés sont en morceaux ou agglomérés au préalable ou que la vis d'alimentation n'est pas appropriée pour charger le combustible, on prévoit un sas ou tout dispositif ayant la même fonction pour introduire lesdits composés dans la scorie 4 et respecter l'étanchéité du four 2.

Ces éléments constitués essentiellement de composés carbonés 10 se décomposent sous l'effet de la chaleur pour former de nouvelles substances, et notamment des gaz. Un certain nombre de ces composés, constituant ladite quatrième partie, sont vaporisés, c'est notamment le cas de l'eau et de l'arsenic. Ce dernier est sous la forme oxydée dans la charge mais les conditions dans le four le réduisent à l'état métallique ; il condensera ainsi sous la forme métallique, ce qui permettra une meilleure élimination.

La lance 6 qui, dans la première phase, permet d'injecter un comburant et un combustible dans la scorie 4 de manière à céder de l'énergie à ladite scorie par l'intermédiaire d'une combustion, apporte dans cette deuxième phase le comburant nécessaire à la combustion ménagée des composés carbonés 10 présents à la surface du bain de scorie 4 en fusion. Ainsi, seule la combustion ménagée des composés carbonés cède l'énergie thermique nécessaire au maintien de la température du bain entre 1100°C et 1500°C.

Tout comme dans la première phase le comburant est injecté à l'extrémité de la lance au coeur de la scorie. De la sorte, ledit comburant diffuse dans ladite scorie 4 et réagit avec les composés carbonés 10 selon une réaction de combustion. Le comburant est constitué d'air pur, d'oxygène ou d'un mélange des deux qui est ajusté en fonction des propriétés oxydantes que l'on désire avoir. Le débit de comburant est également ajusté de sorte que le mélange composés carbonés 10/comburant est sur-stoechiométrique et ainsi, seule une dite deuxième partie des composés carbonés est brûlée pour fournir l'énergie nécessaire au maintien de la scorie en fusion. Le reste des composés carbonés, ladite première partie, est donc pyrolysé et forme de nouvelles substances et notamment du monoxyde de carbone et de l'hydrogène.

Les composés carbonés sont susceptibles de contenir des contaminants potentiels qui se répandent dans la scorie en fusion lors de la décomposition. C'est notamment le cas du chrome et du cuivre. Le chrome se scorifiera et le cuivre se dissoudra dans la scorie si sa teneur est très limitée, sinon il sera à la base de la formation de la phase dense sous forme métallique ou autre. Afin d'immobiliser ces éléments, à intervalles réguliers ou en continu, la scorie sera coulée puis granulée. La coulée se fera par une ouverture, non représentée sur la Figure 1, percée dans la paroi de la partie inférieure du four 2. Pour compenser le prélèvement de scorie, on l'ajuste avec des fondants classiques du type calcaire, sable, minerai de fer, soude ou autres. Ces ajouts peuvent être faits depuis l'ouverture percée dans la paroi de la partie supérieure 8 destiné au chargement des composés carbonés. De préférence on prévoit une ouverture spéciale, non représentée, percée dans la paroi de la partie supérieure 8 pour charger ces fondants.

L'apparition des gaz au-dessus de la scorie produit une pression gazeuse dans le four, lesquels gaz tendent à s'échapper par un orifice 18 percé dans la paroi de la partie supérieure 8 du four 2. Un flux de gaz ascensionnel apparaît donc dans le four au regard duquel les portions de composés carbonés sont suffisamment pesantes pour atteindre la scorie 4 en fusion et ne pas être entraînées par la masse gazeuse.

La température des gaz est généralement supérieure à 1100°C, par conséquent, dans un objectif d'optimisation du rendement énergétique de l'installation, on récupère au moins partiellement l'énergie calorifique desdits gaz en les dirigeant dans une chambre 20 comprenant un échangeur thermique 22. Ce dernier est constitué d'un serpentin dans lequel circule un fluide caloporteur apte à actionner une turbine entre autres.

Les gaz se refroidissent au contact de l'échangeur thermique 22, et un certain nombre de composés, constituant ladite quatrième partie, se condensent, notamment l'arsenic aux environs de 800°C. On prévoit un espace 24 dans la chambre 20 de manière à stocker les poussières de condensation de l'arsenic. On peut également prévoir une deuxième chambre analogue (non représentée), en amont de la première dans laquelle sédimenteront les poussières provenant directement du four 2. Ces dernières seront recyclées et réintroduites au niveau du conditionnement de la charge.

Lorsque les gaz atteignent une température de 200°C environ, l'efficacité de l'échangeur thermique 22 devient relativement médiocre et les gaz sont évacués. Ils sont acheminés dans des moyens de lavage 26, reliés à la chambre 20 pour éliminer les dernières traces de poussières, ainsi que les gaz non désirés afin de fournir un gaz propre en sortie 28. Un ventilateur principal (non représenté) est prévu de façon à reprendre les gaz en sortie 28 pour les acheminer dans un gazomètre. Ce ventilateur principal est susceptible de créer une dépression, à l'extrémité de l'installation de gazéification, contribuant à la récupération des gaz issus du four.

L'eau de lavage est recyclée dans un dispositif d'épuration 30 pour être réutilisée. On prévoit également d'interposer entre la chambre 20 et les moyens de lavage 26 une torchère 32 de manière à pouvoir évacuer les gaz en cas d'incident, mais surtout pendant les phases de démarrage et d'arrêt.

On obtient ainsi un gaz de synthèse propre, utilisable comme combustible, mais qui pourrait également être utilisé pour produire différents composés organiques.

On va maintenant se référer aux Figures 2, 3 et 4 pour décrire en détail la partie inférieure du four, selon un mode de réalisation particulier.

On a représenté sur la Figure 2 une vue en coupe verticale du four 2 dans la paroi de la partie inférieure duquel est percée une ouverture 34 qui débouche dans un réservoir 36, ou avant-creuset, attenant à la partie inférieure du four 2. L'avant-creuset 36 est ouvert dans sa partie supérieure et ses rebords 38 sont sensiblement au-dessus du niveau moyen du bain de scorie 4 en fusion du four 2. On comprend que la scorie 4 en fusion gagne l'avant-creuset 36 et que son niveau s'établit au niveau de la scorie 4 du four 2.

Dans ce mode particulier de réalisation, la lance 6 est introduite dans la partie supérieure ouverte du creuset 36 et traverse, de façon oblique, la paroi commune de la partie inférieure du four 2 et de l'avant-creuset 36, de sorte que son extrémité 40 débouche dans le bain de scorie en fusion du four. Ainsi le comburant est injecté dans la scorie 4 du four et diffuse notamment à la surface pour que les composés carbonés brûlent. Ce mode de réalisation permet notamment de s'affranchir des problèmes de joint entre la lance 6 et le four 2 lorsque celle-ci le traverse dans la partie supérieure.

Sur la Figure 4, on a représenté la lance 6, le four 2 et l'avant-creuset 36 en vue de dessus selon la coupe IV-IV. La lance 6 est excentrée par rapport au four 2, et la projection du comburant imprime une rotation à la masse fondue permettant une meilleure agitation et une bonne circulation de la scorie 2 dans l'avant-creuset pour que cette dernière n'y fige pas. A cet effet, l'orifice de la paroi 42 que traverse la lance est au moins aussi grand que l'ouverture 34 percée dans la paroi de la partie inférieure du four. Par ailleurs, conformément à la Figure 3, l'ouverture 34 est également excentrée et percée tangentiellement à la paroi interne du four pour déboucher dans un coin de l'avant-creuset.

Cette configuration diminue le temps de séjour de la scorie 4 fondue à l'intérieur de l'avant-creuset et par conséquent les risques qu'elle y fige. Pour atténuer encore ce risque, avantageusement l'avant-creuset est munit d'un couvercle, non représenté, présentant un orifice pour le passage de la lance.

La scorie est coulée à intervalles réguliers ou en continu au moyen d'un chenal 44 ménagé dans le rebord de l'avant-creuset, dont l'obturation est commandable. La scorie est ensuite granulée et elle est susceptible d'être utilisée comme granulat ou comme agent de sablage puisque les contaminants potentiels qu'elle contient sont parfaitement immobilisés.

En outre, on prévoit un trou de coulée à la base de l'avant-creuset, obturé par un bouchon, permettant d'éliminer une phase dense qui se forme et se dépose au fond du bain de scorie en fusion.

L'invention va maintenant être illustrée à l'aide d'un exemple comparé, dans lequel trois compositions différentes de comburant sont injectées dans la scorie en fusion. L'exemple vise à donner des valeurs de production d'énergie que l'on peut attendre de l'installation conformément à l'invention en faisant varier la composition du comburant.

Les valeurs et les compositions ci-après concernent un mélange comprenant 70,6% de bois et 29,4% de brai. Le bois contient 15% d'humidité et 0,8% de cendres et le "brai" contient 80% de brai pur et 20% de terre. Pour fondre facilement la terre on apportera à la scorie le correctif nécessaire, par exemple de l'oxyde de fer.

Les données ci-dessous supposent un régime de consommation de 4722 Kg/h du mélange de bois et de brai, et une coulée de 9 tonnes de scorie par jour pour un four de 2 mètres de diamètre. Bien évidemment la scorie est réajustée en fonction de la quantité coulée.

| COMBURANT % d'oxygène dans l'air | 21 | 30 | 40 |
|---|---|---|---|
| Gaz produit Nm³/h | 14499 | 11099 | 9468 |
| H₂ % | 14.3 | 21.2 | 26.3 |
| CO % | 21.6 | 30.4 | 36.9 |
| CO₂ % | 8.4 | 8.7 | 8.9 |
| N₂ % | 55.8 | 39.7 | 27.9 |
| Température de combustion | 1399°C | 1654°C | 1794°C |
| PCI en Kcal/Nm³ | 980 | 1405 | 1719 |
| PCI "réel" Mcal/h | 14209 | 15594 | 16275 |
| Vapeur Kg/h | 7116 | 5499 | 4719 |

Plus la teneur en oxygène du comburant est importante et plus la quantité de gaz produit diminue. Cependant, à l'inverse, le gaz qui est issu de la transformation est plus riche en monoxyde de carbone et en hydrogène, ce qui lui confère un plus grand Pouvoir Calorique Inférieur (PCI).

Toutefois la quantité de vapeur produite diminue avec l'augmentation de l'oxygène, et surtout l'oxygène a un coût qu'il faut répercuter sur le rendement global de l'installation.

Dans l'exemple précité l'optimisation du procédé peut se faire aisément en modulant le débit d'oxygène et d'air. Dans le cas d'une composition en composés carbonés différente, de nouveaux ajustements de comburants seraient à opérer.

## Revendications

1. Procédé de gazéification de composés carbonés comportant des charges minérales et/ou des contaminants potentiels, **caractérisé en ce qu'**il comprend les étapes suivantes:
- on charge au moins lesdits composés carbonés à la surface d'un bain de scories et/ou dans un bain de scories en fusion maintenu à une température comprise entre 1100 et 1500°C et on injecte un comburant dans ledit bain par l'intermédiaire d'une lance dont l'extrémité est immergée dans le bain de scories de sorte que le mélange, composés carbonés/comburant, soit sur-stoechiométrique, par quoi une première partie desdits composés carbonés est pyrolysée, par quoi une deuxième partie subit une réaction de combustion apte à céder de l'énergie thermique audit bain de scories pour le maintenir à une température comprise entre 1100 et 1500°C, et par quoi une troisième partie diffuse dans ledit bain,
- on récupère les gaz issus de la pyrolyse et de la combustion desdites première et deuxième parties et,
- on abaisse la température d'au moins une partie de la scorie en fusion de manière à la rendre solide, par quoi on immobilise au moins une portion de ladite troisième partie desdits composés carbonés contenant au moins des charges et/ou des contaminants potentiels.

2. Procédé de gazéification selon la revendication 1, **caractérisé en ce qu'**en outre, on conditionne lesdits composés en éléments solides de manière à charger lesdits éléments à l'aplomb du bain de scories en fusion, par quoi les dits éléments se déposent à la surface dudit bain.

3. Procédé de gazéification selon la revendication 1 ou 2, **caractérisé en ce qu'**en outre, on injecte simultanément lesdits composés et le comburant dans le bain de scories en fusion.

4. Procédé de gazéification selon l'une quelconque des revendications 1 à 3, **caractérisé en ce qu'**on injecte simultanément ledit comburant et un combustible dans ledit bain de scories en fusion pour produire une réaction de combustion par quoi de l'énergie thermique est cédée audit bain.

5. Procédé de gazéification selon l'une quelconque des revendications I à 4, **caractérisé en ce qu'**en outre, on condense une quatrième partie desdits composés vaporisés par le bain de scories en fusion.

6. Procédé de gazéification selon l'une quelconque des revendications 1 à 5, **caractérisé en ce qu'**en outre on purifie lesdits gaz de manière à obtenir un gaz combustible propre.

7. Procédé de gazéification selon l'une quelconque des revendications 1 à 6, **caractérisé en ce qu'**en outre on récupère l'énergie calorifique, notamment desdits gaz, de façon à céder de l'énergie thermique à un fluide caloporteur.

8. Procédé de gazéification selon l'une quelconque des revendications 1 à 7, **caractérisé en ce qu'**en outre on additionne notamment des fondants à la scorie en fusion.

9. Procédé de gazéification selon l'une quelconque des revendications 1 à 8, **caractérisé en ce que** l'on abaisse la température d'une partie de la scorie en fusion par prélèvement de ladite partie.

10. Procédé de gazéification selon l'une des revendications 1 à 9, **caractérisé en ce qu'**il est mis en oeuvre dans une installation comprenant :
- des moyens pour contenir un bain de scories en fusion,
- des moyens pour charger au moins lesdits composés carbonés à la surface dudit bain de scories en fusion et/ou dans ledit bain,
- une lance pour injecter au moins le comburant dans ledit bain de sorte que le mélange, composés carbonés/comburant, soit sur-stoechiométrique, par quoi une première partie, desdits composés, est pyrolysée, par quoi une deuxième partie subit une réaction de combustion apte à céder de l'énergie thermique audit bain de scories, et par quoi une troisième partie diffuse dans ledit bain,
- des moyens pour récupérer notamment les gaz issus de la pyrolyse et de la combustion desdites première et deuxième parties, et
- des moyens pour abaisser la température d'au moins une partie de la scorie en fusion de manière à la rendre solide, par quoi on immobilise au moins une portion de ladite troisième partie desdits composés contenant au moins des charges et/ou des contaminants potentiels.

11. Procédé de gazéification selon la revendication 10, **caractérisé en ce que** le bain de scories en fusion est contenu dans la partie inférieure d'un four cylindrique vertical comportant au moins une ouverture percée dans la paroi de la partie supérieure dudit four pour charger lesdits composés, et au moins une ouverture percée dans la paroi de la partie inférieure dudit four pour prélever au moins une partie de la scorie en fusion.

12. Procédé de gazéification selon la revendication 10 ou 11, **caractérisé en ce que** les moyens pour charger lesdits composés comprennent une vis sans fin, débouchant à l'aplomb du bain de scories en fusion, munie de moyens chauffants, par quoi les composés peuvent être agglomérés entre eux par fusion d'au moins un des desdits composés.

13. Procédé de gazéification selon l'une quelconque des revendications 10 à 12, **caractérisé en ce que** les moyens pour injecter le comburant dans la scorie en fusion comprennent une lance qui traverse la paroi de la partie inférieure du four pour déboucher dans le bain de scorie en fusion et dans laquelle le comburant est sous pression.

14. Procédé de gazéification selon la revendication 13, **caractérisé en ce que** l'ouverture percée dans la paroi de la partie inférieure dudit four débouche dans un réservoir contigu audit four, ouvert dans sa partie supérieure, dont les rebords atteignent au moins le niveau moyen du bain de scories en fusion contenu dans la partie inférieure dudit four et **en ce que** ladite lance est introduite dans ladite partie supérieure ouverte et traverse la paroi commune de la partie inférieure du four et dudit réservoir pour déboucher dans le bain de scories en fusion.

15. Procédé de gazéification selon l'une quelconque des revendications 10 à 12, **caractérisé en ce que** les moyens pour injecter le comburant dans la scorie en fusion comprennent une lance qui traverse la paroi de la partie supérieure du four pour plonger dans le bain de scories en fusion et dans laquelle le comburant est sous pression.

16. Procédé de gazéification selon l'une quelconque des revendications 11 à 15, **caractérisé en ce que** la paroi de la partie supérieure du four vertical est percée d'un orifice destiné à collecter au moins les gaz issus de la pyrolyse et de la combustion desdites première et deuxième parties et **en ce qu'**en outre ladite installation comprend des moyens de lavage reliés audit orifice pour purifier lesdits gaz.

17. Procédé de gazéification selon la revendication 16, **caractérisé en ce qu'**en outre un échangeur thermique et des chambres de dépôt sont interposés entre le four et les moyens de lavage de manière à récupérer au moins partiellement l'énergie calorifique desdits produits et à récupérer une quatrième partie des composés vaporisés dans le four sous forme condensée.

## Claims

1. A method of gasifying carbon-containing compounds optionally incorporating mineral elements and/or potential contaminants, the method being **characterized in that** it comprises the following steps:
- charging at least said carbon-containing compounds on the surface of a bath of slag and/or a bath of molten slag maintained at a temperature comprised between 1100 and 1500 °C, and injecting oxidizer into said bath through a blast pipe, the end of the blast pipe being immersed in the bath of slag, so that the mixture of carbon-containing compounds and oxidizer is super-stoichiometric, whereby a first fraction of said carbon-containing compounds is pyrolyzed, a second fraction is subjected to a combustion reaction delivering heat energy to said bath of slag to maintain said bath at a temperature comprised between 1100°C and 1500°C, and a third fraction diffuses into said bath;
- recovering the gases that result from the pyrolysis and the combustion of said first and second fractions; and
- cooling at least a portion of the molten slag so as to solidify it, thereby immobilizing at least a portion of said third fraction of said compounds containing at least the mineral element and/or the potential contaminants.

2. A gasification method according to claim 1, further **characterized by** preparing said compounds in the form of solid lumps so as to enable said lumps to be charged vertically over the bath of molten slag, whereby said lumps are deposited on the surface of said bath.

3. A gasification method according to claim 1 or 2, further **characterized by** simultaneously injecting said compounds and the oxidizer into the bath of molten slag.

4. A gasification method according to any one of claims 1 to 3, **characterized by** simultaneously injecting said oxidizer and a fuel into said bath of molten slag to produce a combustion reaction whereby heat energy is delivered to said bath.

5. A gasification method according to any one of claims 1 to 4, further **characterized by** condensing out a fourth fraction of said compounds as vaporized by the bath of molten slag.

6. A gasification method according to any one of claims 1 to 5, further **characterized by** purifying said gases so as to obtain a clean fuel gas.

7. A gasification method according to any one of claims 1 to 6, further **characterized by** recovering heat energy, in particular from said gas, so as to deliver heat energy to a heat-conveying fluid.

8. A gasification method according to any one of claims 1 to 7, further **characterized by** adding fluxes in particular to the molten slag.

9. A gasification method according to any one of claims 1 to 8, **characterized in that** the temperature of a portion of the molten slag is lowered by extracting said portion.

10. A gasification method according to any one of claims 1 to 9, **characterized in that** it is carried out in an installation comprising:
- means for containing a bath of molten slag,
- means for charging, at least said carbon-containing compounds on the surface of said bath of molten slag and/or into said bath,
- a blast pipe for injecting at least oxidizer into said bath so that the mixture of carbon-containing compounds and oxidizer is super-stoichiometric, whereby a first fraction of said compounds is pyrolyzed, a second fraction is subjected to a combustion reaction suitable for delivering heat energy to said bath of slag, and a third fraction diffuses into said bath;
- means for recoveringin particular the gases that result from the pyrolysis and the combustion of said first and second fractions; and
- means for lowering the temperature of at least a portion of the molten slag so as to cause it to solidify, thereby immobilizing at least a portion of said third fraction of said compounds containing at least mineral elements and/or potential contaminants.

11. A gasification method according to claim 10, **characterized in that** the bath of molten slag is contained in the bottom portion of a vertical cylindrical furnace having at least one opening pierced through the wall of the top portion of said furnace for charging it with said compounds, and at least one opening pierced through the wall of the bottom portion of said furnace for extracting at least a portion of the molten slag.

12. A gasification method according to claim 10 or 11, **characterized in that** the means for charging said compounds comprise a feed screw opening out vertically above the bath of molten slag and provided with heater means whereby the compounds can agglomerate together by at least one of said compounds melting.

13. A gasification method according to any one of claims 10 to 12, **characterized in that** the means for injecting oxidizer into the molten slag comprise a blast pipe passing through the wall of the bottom portion of the furnace to open out into the bath of molten slag, and in which the oxidizer is under pressure.

14. A gasification method according to claim 13, **characterized in that** the opening pierced through the wall of the bottom portion of said furnace leads to a tank adjacent to said furnace, having an open top and sides that come up at least to the mean level of the bath of molten slag contained in the bottom portion of said furnace, and **in that** said blast pipe is inserted into said open top portion and passes through the wall common to the bottom portion of the furnace and said tank so as to open out into the bath of molten slag.

15. A gasification method according to any one of claims 10 to 12, **characterized in that** the means for injecting oxidizer into the molten slag comprise a blast pipe passing through the wall of the top portion of the furnace and penetrating into the bath of molten slag, and in which the oxidizer is under pressure.

16. A gasification method according to any one of claims 11 to 15, **characterized in that** the wall of the top portion of the vertical furnace is pierced by an orifice for collecting at least the gases derived from the pyrolysis and the combustion of said first and second fractions, and **in that** said installation further comprises washing means connected to said orifice in order to purify said gas.

17. A gasification method according to claim 16, **characterized in that** a heat exchanger and deposition chambers are interposed between the furnace and the washing means so as to recover at least part of the heat energy from said products and so as to recover in condensed form a fourth fraction of the compounds which are vaporized within the furnace.

## Patentansprüche

1. Verfahren zur Vergasung von Kohlenstoffverbindungen, die mineralische Füllstoffe und/oder potentielle Kontaminanten aufweisen, **dadurch gekennzeichnet, daß** es die folgenden Schritte umfaßt:
- Aufgeben mindestens der Kohlenstoffverbindungen auf die Oberfläche eines Schlackenbades und/oder in ein geschmolzenes Schlackenbad, das auf einer Temperatur im Bereich von 1100 bis 1500 °C gehalten wird, und Injizieren eines Sauerstoffträgers in das Bad mittels einer Lanze, deren Ende in das Schlackenbad eingetaucht wird, derart, daß das Gemisch Kohlenstoffverbindungen/Sauerstoffträger überstöchiometrisch ist, wodurch ein erster Teil der Kohlenstoffverbindungen pyrolysiert wird, wodurch ein zweiter Teil einer Verbrennungsreaktion unterzogen wird, die geeignet ist, Wärmeenergie an das Schlackenbad abzugeben, um es auf einer Temperatur im Bereich von 1100 bis 1500 °C zu halten, und wodurch ein dritter Teil in das Bad diffundiert,
- Wiedergewinnen der Gase, die aus der Pyrolyse und der Verbrennung des ersten und zweiten Teils stammen,
- Senken der Temperatur mindestens eines Teils der geschmolzenen Schlacke, derart, daß sie verfestigt wird, wodurch mindestens ein Anteil des dritten Teils der Kohlenstoffverbindungen, der mindestens Füllstoffe und/oder potentielle Kontaminanten enthält, festgehalten wird.

2. Verfahren zur Vergasung nach Anspruch 1, **dadurch gekennzeichnet, daß** außerdem die Verbindungen als feste Elemente konditioniert werden, so daß die Elemente senkrecht zu dem geschmolzenen Schlackenbad aufgegeben werden, wodurch die Elemente sich an der Oberfläche des Bades ablagern.

3. Verfahren zur Vergasung nach Anspruch 1 oder 2, **dadurch gekennzeichnet, daß** außerdem die Verbindungen und der Sauerstoffträger gleichzeitig in das geschmolzene Schlackenbad injiziert werden.

4. Verfahren zur Vergasung nach einem der Ansprüche 1 bis 3, **dadurch gekennzeichnet, daß** gleichzeitig der Sauerstoffträger und ein Brennstoff in das geschmolzene Schlackenbad injiziert werden, um eine Verbrennungsreaktion hervorzurufen, wodurch Wärmeenergie an das Bad abgegeben wird.

5. Verfahren zur Vergasung nach einem der Ansprüche 1 bis 4, **dadurch gekennzeichnet, daß** außerdem ein vierter Teil der Verbindungen, die durch das geschmolzene Schlackenbad verdampft werden, kondensiert wird.

6. Verfahren zur Vergasung nach einem der Ansprüche 1 bis 5, **dadurch gekennzeichnet, daß** außerdem die Gase gereinigt werden, um ein sauberes Brenngas zu gewinnen.

7. Verfahren zur Vergasung nach einem der Ansprüche 1 bis 6, **dadurch gekennzeichnet, daß** außerdem Wärmeenergie, insbesondere der Gase, zurückgewonnen wird, um Wärmeenergie an ein Wärmeübertragungsfluid abzugeben.

8. Verfahren zur Vergasung nach einem der Ansprüche 1 bis 7, **dadurch gekennzeichnet, daß** außerdem insbesondere Schmelzmittel zu der geschmolzenen Schlacke zugegeben werden.

9. Verfahren zur Vergasung nach einem der Ansprüche 1 bis 8, **dadurch gekennzeichnet, daß** die Temperatur eines Teils der geschmolzenen Schlacke durch Entnahme dieses Teils gesenkt wird.

10. Verfahren zur Vergasung nach einem der Ansprüche 1 bis 9, **dadurch gekennzeichnet, daß** es in einer Anlage durchgeführt wird, welche umfaßt:
- Mittel zum Aufnehmen eines geschmolzenen Schlackenbades,
- Mittel zum Aufgeben mindestens der Kohlenstoffverbindungen auf die Oberfläche des geschmolzenen Schlackenbades und/oder in dieses Bad,
- eine Lanze zum Injizieren mindestens des Sauerstoffträgers in das Bad, derart, daß das Gemisch Kohlenstoffverbindungen/Sauerstoffträger überstöchiometrisch ist, wodurch ein erster Teil der Verbindungen pyrolysiert wird, wodurch ein zweiter Teil einer Verbrennungsreaktion unterzogen wird, die geeignet ist, Wärmeenergie an das Schlackenbad abzugeben, und wodurch ein dritter Teil in das Bad diffundiert,
- Mittel zum Wiedergewinnen insbesondere der Gase, die aus der Pyrolyse und der Verbrennung des ersten und zweiten Teils stammen, und
- Mittel zum Senken der Temperatur mindestens eines Teils der geschmolzenen Schlacke, derart, daß sie verfestigt wird, wodurch mindestens ein Anteil des dritten Teils der Verbindungen, der mindestens Füllstoffe und/oder potentielle Kontaminanten enthält, festgehalten wird.

11. Verfahren zur Vergasung nach Anspruch 10, **dadurch gekennzeichnet, daß** das geschmolzene Schlackenbad im unteren Teil eines vertikalen zylindrischen Ofens enthalten ist, der mindestens eine in der Wand des oberen Teils des Ofens ausgebildete Öffnung zum Aufgeben der Verbindungen und mindestens eine in der Wand des unteren Teils des Ofens ausgebildete Öffnung zum Entnehmen mindestens eines Teils der geschmolzenen Schlacke aufweist.

12. Verfahren zur Vergasung nach Anspruch 10 oder 11, **dadurch gekennzeichnet, daß** die Mittel zum Aufgeben der Verbindungen eine Förderschnecke umfassen, die senkrecht über dem geschmolzenen Schlackenbad mündet und mit Heizmitteln ausgestattet ist, wodurch die Verbindungen durch Schmelzen mindestens einer der Verbindungen zusammengebacken sein können.

13. Verfahren zur Vergasung nach einem der Ansprüche 10 bis 12, **dadurch gekennzeichnet, daß** die Mittel zum Injizieren des Sauerstoffträgers in die geschmolzene Schlacke eine Lanze umfassen, welche die Wand des unteren Teils des Ofens durchquert, um in das geschmolzene Schlackenbad zu münden, und in welcher der Sauerstoffträger unter Druck steht.

14. Verfahren zur Vergasung nach Anspruch 13, **dadurch gekennzeichnet, daß** die Öffnung, die in der Wand des unteren Teils des Ofens ausgebildet ist, in einen an den Ofen angrenzenden Behälter mündet, der in seinem oberen Teil offen ist und dessen Ränder mindestens die mittlere Höhe des geschmolzenen Schlackenbades erreichen, das in dem unteren Teil des Ofens enthalten ist, und **dadurch**, daß die Lanze in den offenen oberen Teil eingeführt wird und die gemeinsame Wand des unteren Teils des Ofens und des Behälters durchquert, um in das geschmolzene Schlackenbad zu münden.

15. Verfahren zur Vergasung nach einem der Ansprüche 10 bis 12, **dadurch gekennzeichnet, daß** die Mittel zum Injizieren des Sauerstoffträgers in die geschmolzene Schlacke eine Lanze umfassen, welche die Wand des oberen Teils des Ofens durchquert, um in das geschmolzene Schlackenbad einzutauchen, und in welcher der Sauerstoffträger unter Druck steht.

16. Verfahren zur Vergasung nach einem der Ansprüche 11 bis 15, **dadurch gekennzeichnet, daß** die Wand des oberen Teils des vertikalen Ofens mit einer Öffnung versehen ist, die dazu bestimmt ist, mindestens die Gase zu sammeln, die aus der Pyrolyse und der Verbrennung des ersten und zweiten Teils stammen, und **dadurch**, daß außerdem die Anlage mit der Öffnung verbundene Mittel zum Waschen umfaßt, um die Gase zu reinigen.

17. Verfahren zur Vergasung nach Anspruch 16, **dadurch gekennzeichnet, daß** außerdem ein Wärmetauscher und Ablagerungskammern zwischen dem Ofen und den Mitteln zum Waschen angeordnet sind, um die Wärmeenergie der Produkte mindestens teilweise wiederzugewinnen und um einen vierten Teil der Verbindungen, die in dem Ofen verdampft werden, in kondensierter Form wiederzugewinnen.
